# EUROPÄISCHE PATENTSCHRIFT

(11) **EP 1 529 853 B1**
(45) Veröffentlichungstag und Bekanntmachung des Hinweises auf die Patenterteilung: **22.02.2012**
(21) Anmeldenummer: 04450192.2
(22) Anmeldetag: 13.10.2004
(51) Int. Cl.: C22C 38/44, C22C 38/46

(54) **Verwendung eines Stahls für Rohrbauteile und Rohrbauteile für Rohr-Wärmetauscher**
Use of a steel for pipe components and pipe components for heat exchanger
Utilisation d'un acier pour composants tubulaires et composants tubulaires pour échangeur thermique

(30) Priorität: 07.11.2003 AT 17832003
(43) Veröffentlichungstag der Anmeldung: 11.05.2005
(73) Patentinhaber: BÖHLER Edelstahl GmbH & Co KG, 8605 Kapfenberg (AT); BHDT GmbH, 8605 Kapfenberg (AT)
(72) Erfinder: Zand, Johann, 8605 Kapfenberg (AT); Schedelmaier, Johannes, 8605 Kapfenberg (AT); Pölzl, Manfred, 8715 Feistritz bei Knitterfeld (AT)
(74) Vertreter: Wildhack & Jellinek

(56) Entgegenhaltungen:
- EP-A- 1 127 951
- EP-A1- 0 580 062
- JP-A- 59 129 724
- US-A- 5 225 156
- P.A. BRALSFORD, E. HYDES, G.A. HONEYMAN: "Residual contents in purchased scrap for use in basic electric arc technology" CLEAN STEEL: SUPERCLEAN STEEL, CONFERENCE PROCEEDINGS, 1996, Seiten 53-58, XP002427800 London
- R. VISWANATHAN: "Application of clean steel/superclean steel technology in the electric power industry - overview of EPRI research and products" CLEAN STEEL: SUPERCLEAN STEEL, CONFERENCE PROCEEDINGS, 1996, Seiten 1-31, XP002427801 London
- L.E.K. HOLAPPA, A.S. HELLE: "Inclusion control in high performance steels" JOURNAL OF MATERIALS PROCESSING TECHNOLOGY, Nr. 53, 1995, Seiten 177-186, XP002427802

## Beschreibung

Die Erfindung bezieht sich auf die Verwendung einer Eisenbasislegierung für Rohrbauteile für Rohr-Wärmetauscher in Polyethylen-Hochdruckanlagen, enthaltend die Hauptlegierungselemente in Gew.-% von:

| | | | |
|---|---|---|---|
| Kohlenstoff (C) | 0.22 | bis | 0.29 |
| Chrom (Cr) | 1.1 | bis | 1.5 |
| Molybdän (Mo) | 0.3 | bis | 0.6 |
| Nickel (Ni) gegebenenfalls | 3.3 | bis | 3.7 |
| Vanadin (V) | 0.05 | bis | 0.15 |

weiters sulfid- und oxidbildende- sowie Begleit- und Verunreinigungs-Elemente Rest Eisen (Fe).

Weiters betrifft die Erfindung einen Rohrbauteil für Rohr-Wärmetauscher für Polyethylen-Hochdruckanlagen gebildet unter Verwendung einer oben genannten Eisenbasislegierung.

Aus der EP-A1-0 580 062 ist ein Verfahren zur Herstellung von Panzerblechen aus Stahl mit einer Dicke von über 50mm mit hoher Beschussfestigkeit bekannt geworden, bei welchem nach einer Durchwärmung einer Stranggussbramme deren Oberflächentemperatur durch Abkühlung gesenkt und mit Umformstichen bis auf die Endwalzdicke warmgewalzt wird.

Als Werkstoffe für Bauteile, die bei erhöhten Temperaturen, zB. bei 300°C bis 400°C, hohen mechanischen Beanspruchungen widerstehen müssen, wie Rohr-Wärmetauscher von chemischen Anlagen mit einem Innendruck von 3000bar und mehr, kommen zumeist Eisenbasislegierungen gemäß DIN Werkstoff Nr. 1.6604 bzw. Werkstoff Nr. 1.6580 bzw. Werkstoff Nr. 1.6586 sowie Werkstoff Nr. 1.6926 bzw. Werkstoff Nr. 1.6944 und Werkstoff Nr. 1.6952 zum Einsatz. Zur Erstellung der gewünschten Materialfestigkeit werden die Teile austenitisiert und von der Austenitisierungstemperatur mit hoher Abkühlungsgeschwindigkeit gehärtet bzw. abgeschreckt und danach angelassen, wobei diesem thermischen Vergüten des Werkstoffes oftmals eine Entspannungsbehandlung bei Temperaturen bis zur Anlasstemperatur folgt.

Eine durch ein Vergüten mittels Härtens und Anlassens bewirkte Erhöhung der Zugfestigkeit des Materials wirkt sich auch wesentlich auf die übrigen mechanischen Werkstoffeigenschaften bei Raumtemperatur und bei erhöhten Arbeitstemperaturen aus. Eine Steigerung der Zugfestigkeit über einen Wert von 1000 N/mm² bis 1100 N/mm² und darüber erhöht überproportional die 0,2 % Streckgrenze des Eisenbasiswerkstoffes, wodurch ein für die Sicherheit des Betriebes von Hochdruckeinrichtungen kennzeichnendes Verhältnis von 0.2% Dehngrenze (Rp_{0.2}) zu Zugfestigkeit (Rm) in ungünstiger Weise beeinflusst wird. Mit anderen Worten: die Dehngrenze nähert sich der Zugfestigkeit, wobei die Bruchdehnung und die Kerbschlagzähigkeit des Materials wesentlich erniedrigt und die Rissbruchzähigkeit entscheidend verringert werden.

Aus Gründen der Betriebssicherheit von Hochdruckkomponenten, insbesondere jener von Anlagen der chemischen Industrie, werden die vorgenannten Werkstoffe nur bis zur jener Festigkeit thermisch vergütet, bei welcher die damit zusammenhängenden Dehnungs- und Zähigkeitseigenschaften des Materials als ausreichend erachtet werden oder Vorschriften entsprechen. Als anlagentechnischer Nachteil ist damit eine große Wandstärke der Hochdruckbauteile erforderlich, gegebenenfalls eine Beeinflussung einer Reaktionskinetik der chemischen Stoffe und eine geringe Wirtschaftlichkeit des Reaktors bzw. der Einrichtung gegeben. Werden beispielsweise Hochdruckwärmetauscher zur Einstellung ausreichend hoher Dehnungs- und Zähigkeitswerte des Werkstoffes mit erforderlicher Festigkeit desselben ausgelegt, so muss der Belastung entsprechend die Wandstärke groß dimensioniert sein, womit ein geringer spezifischer Wärmedurchgang verbunden ist, was große dickwandige Reaktoren erfordert.

Ein Nachteil bei dickwandigen Rohren ist ein Erreichen des sogenannten "Leck vor Bruch - Kriteriums, welches in der Hochdrucktechnik aus Sicherheitsgründen immer erfüllt sein muss. Mit anderen Worten: Wenn im Betrieb eines Reaktors in der Rohrwand ein Riss wächst, so muss dieser zuerst die Außenoberfläche erreichen (=Leck), bevor ein instabiler Bruch eintritt. Als Kennwert für instabilen Bruch zählen die kritischen Bruchzähigkeiten wie Klc bzw. Jlc oder die kritische Risslänge ac. Diese materialspezifischen Kennwerte sind vor allem von der Zähigkeit des Materials abhängig.

Die Erfindung will diese Mängel beseitigen und stellt sich die Aufgabe, eine

Eisenbasislegierung der eingangs genannten Art zur Verwendung für Rohrbau teile für Rohr-Wärmetauscher in Polyethylen-Hochdru ckanlagen mit erhöhter Festigkeit bei hohen Dehnungs- und Zähigkeitswerten des Werkstoffes anzugeben.

Ein weiteres Ziel der Erfindung ist die Schaffung eines Rohrbauteiles für Rohr-Wärmetauscher von Polyethylen-Hochdruckanlagen mit verbesserten Gebrauchseigenschaften und/oder dgl. Sicherheitskriterien, gebildet unter Verwendung einer vorgenannten Eisenbasiswerkstoff legierung mit hoher Festigkeit und gleichzeitig günstigen Dehnungs- und Zähigkeitswerten.

Die Aufgabe wird erfindungsgemäß durch Verwendung einer Eisenbasislegierung gemäβ Anspruch 1 gelöst.

Die mit der Erfindung erreichten Vorteile sind im Wesentlichen darin zu sehen, dass durch eine Einstellung oder eine Maximierung von Gehalten an bestimmten Elementen und/oder Elementengruppen im Werkstoff eine Mikrogefüge-Darstellung durch thermisches Vergüten ermöglicht ist, die sowohl eine hohe Materialfestigkeit als auch eine wesentlich verbesserte Zähigkeit und günstigere Dehnungswerte erbringt.

Es ist dem Fachmann bekannt und Stand der Technik, dass mit sinkender Konzentration der Verunreinigungselemente einer Legierung die Eigenschaftswerte des Werkstoffs beeinflusst und einige oftmals verbessert werden können. Hochreine Legierungen neigen jedoch zu einer Grobkombildung bei einer Wärmebehandlung, was einen nachteiligen Einfluss auf bestimmte Materialwerte haben kann.

Bei Entwicklungsarbeiten wurde überraschend gefunden, dass legierungstechnisch durch Absenken oder Festlegen der Konzentrationen einiger Elemente oder Elementengruppen eine vorteilhafte Mikrostruktur nach einem thermischen Vergüten des erfindungsgemäßen Stahles erreichbar ist, wobei auch bei einer hohen Materialhärte vergleichsweise wesentlich verbesserte Dehnungs-, Einschnürungs-und Zähigkeitswerte des Werkstoffes vorliegen. Diese sprunghaften Verbesserungen sind wissenschaftlich noch nicht restlos geklärt, es wird jedoch angenommen, dass diese diskontinuierlichen Eigenschaftsveränderungen mit einer Vermeidung von Anlass-Versprödungsphänomenen und/oder einem Unterbinden einer Komgrenzenbelegung beim Entspannen des Teiles bei höheren Temperaturen zu begründen sind.

In der Folge soll die Wirkungsweise der in der erfindungsgemäßen Legierung vorliegenden Elemente näher dargelegt werden, wobei die Hauptlegierungselemente bezogen auf eine thermische Vergütung wirkungskinetisch aufeinander abgestimmt sind.

Kohlenstoff löst sich bei der Erwärmung in das Austenitgebiet der Legierung im Mischkristall und bewirkt beim Abschrecken eine Verspannung des Kristallgitters und dadurch eine Härtung des Werkstoffes. In der Legierung nach der Erfindung sind C-Gehalte von mindestens 0.22 Gew.-% erforderlich, um bei einer Vergütung eine Materialhärte von mindestens 1100 N/mm² zu erreichen. Übersteigt die Kohlenstoffkonzentration 0.29 Gew.-%, können stabilere Karbide im und erniedrigte Zähigkeitswerte des Werkstoffes vorliegen, so dass ein Gehaltsbereich in engen Grenzen von 0.22 bis 0.29 Gew.-% C vorgesehen ist.

Chrom bindet je nach den Konzentrationen der Elemente im Wesentlichen Cr₂₃C₆, Cr₇C₃ und Cr₃C₂ Karbide und beeinflusst im hohen Maße die Härtungskriterien des Werkstoffes. Um ein gewünschtes Eigenschaftsprofil des Werkstoffes zu erreichen, sind mindestens 1.1, höchstens jedoch 1.5 Gew.-% Cr günstig für eine gewünschte Karbid- und Mischkarbidausbildung.

Molybdän wirkt mindernd auf eine Anlassversprödung, ist ein stärkerer Karbidbildner als Chrom und Eisen und soll im Einklang mit Cr mit einem Gehalt von mindestens 0.3 Gew.-% im Stahl vorliegen, um eine entsprechende härtesteigernde Wirkung beim Vergüten des Teiles auszuüben. Vorteilhaft feine Mo-Karbide und Mischkarbide werden beim Anlassen bis einen Mo-Gehalt von 0.6 Gew.-% ausgeschieden, was die Duktilität des Werkstoffes bei hoher Härte desselben fördert.

Nickel beeinflusst im Wesentlichen die Härtbarkeit des Werkstoffes und wirkt zähigkeitsfördemd. Geringere Nickelgehalte als 3.3 Gew.-% sind wenig wirksam, wohingegen höhere Nickelkonzentrationen als 3,7 Gew.-% eine zu starke Austenitstabilisierungswirkung aufweisen, wodurch ein enger Nickelgehaltsbereich der Legierung begründet ist.

Vanadin mit Gehalten von 0.05 bis 0.15 Gew.-% kann im Werkstoff vorgesehen sein. V als sehr starker Karbidbildner wirkt als Mikrolegierungselement kornfeinend durch eine äußerst feine Sekundärkarbidausscheidung materialhärtesteigernd beim Anlassen nach dem Härten im Temperaturbereich zwischen 450°C und 560°C. Höhere Gehalte als 0.15 Gew.-% V können die Härtbarkeit ungewünscht beeinflussen und die Materialzähigkeit reduzieren.

Die Eisenbasislegierung, welche erfindungsgemäß für Rohrteile für Wärmetauscher in Polyethylen-Hochdruckanlage n verwendet wird, weist neben den Hauptlegierungselementen als Rest Eisen und Begleit- sowie Verunreinigungselemente auf.

Eine Gruppe dieser Begleit- und Verunreinigungselemente sind die Elemente Mn, Co, Cu und W, die im Mischkristall eingelagert sind.

Mangan wirkt sich auf die Härtbarkeit des Stahles aus, bindet den Restschwefelgehalt ab und ist vorteilhaft in einem Konzentrationsbereich von 0.15 bis 0.5 Gew.-% im Stahl vorgesehen. Geringere Gehalte können eine zu geringe Schwefelaktivität bewirken, wodurch die Bruchgefahr erhöht und das Eigenschaftsprofil nachteilig beeinflusst werden. Co, Cu und W sind zwar Elemente, die in gewissen Gehalten im Mischkristall eingelagert vorliegen können, wirken jedoch in Konzentrationen über 0.31 Gew.-% äußerst nachteilig auf das Verhältnis Rp_{0.2}. Rm

Bei gegebener hoher Zugfestigkeit erhöht sich der Wert für die 0,2 % Dehngrenze des Werkstoffes bei Summengehalten (Co, Cu und W) von größer 0.31 sprunghaft, wodurch sich ein Verhältniswert mit Nachteil von über 0.95 einstellt.

Die Verunreinigungselemente Schwefel und Phosphor führen bei sinkenden Gehalten zu einer vom Fachmann erwarteten Verbesserung der mechanischen Eigenschaften des Werkstoffes, sollen jedoch im Hinblick auf das geforderte extrem hohe Eigenschaftsprofil des vergüteten Werkstoffes Werte von 0.003 Gew.-% S und 0.005 Gew.-% P bei einer Summenkonzentration von 0.006 Gew.-% nicht übersteigen.

Gelöster Sauerstoff im Stahl wird durch oxidbildende Elemente abgebunden, wobei oxidische Einschlüsse gebildet werden, welche die Werkstoffeigenschaften, insbesondere die Zähigkeit und Dehnung verschlechtern. Auch durch Umschmelzprozesse können die Oxidationsprodukte nicht vollkommen aus der Legierung eliminiert werden, so dass deren Sauerstoffgehalt MAX 0.0038 Gew.-% betragen soll.

Um bei einer vorgesehenen Erschmelzung, Bearbeitung und Vergütung des Werkstoffes auf höchste Härte gute weitere Eigenschaftswerte zu erhalten, ist es wichtig, die oxidbildenden Elemente in den vorgesehenen Gehalten einzustellen, um einerseits die vollständige Desoxidation unter Bildung von günstigen Mischoxiden in feinstverteilter Form zu erhalten und andererseits eine Korngrenzenbelegung, die eine sprunghafte Zähigkeitsminderung bewirken kann, mit Sicherheit auszuschalten. Von besonderer Wichtigkeit ist dabei der Gehalt von Ca und Mg, welcher Summengehalt im Bereich bis 0.0008 Gew.-% liegen soll.

Es wurde im Hinblick auf eine günstige Wirkung von V überraschend gefunden, dass die weiteren monokarbidbildenden Elemente Ti, Nb, Zr und Hf sich durchwegs nachteilig auf die Zähigkeit und Trennbruchempfindlichkeit des auf hohe Festigkeit vergüteten Werkstoffes auswirken, was eine höchste Summenkonzentration dieser Elemente in der Legierung von MAX 0.01 Gew.-% begründet.

Wenn, wie erfindungsgemäß vorgesehen ist, die Komgrenzenbelegungselemente As, Bi, Sb, Sn, Zn und B mit einem Summengehalt von weniger als 0.015 Gew.-% in der Legierung vorliegen, ist auch bei hohen Härtewerten des vergüteten Materials die Duktilität desselben in ausreichendem Maße gegeben. Ein Überschreiten dieses Summenkonzentrationswertes fördert jedoch eine verformungslose Trennbruchneigung.

Obwohl die starken Nitridbildner in der erfindungsgemäßen Legierung niedrige Gehalte aufweisen, ist jedoch eine höchste Summenkonzentration von N + H von 0.01 Gew.-%, mit Vorteil von 0.008 Gew.-%, erforderlich, um ein gewünschtes Eigenschaftsniveau des Werkstoffes erreichen zu können.

Wenn der Werkstoff durch Schmieden oder Walzen warmumgeformt ist und einen Verformungsgrad von größer 4.1-fach aufweist, können nach einem thermischen

Vergüten eines Rohres hohe Festigkeitswerte und dabei wesentlich verbesserte Zähigkeitseigenschaften bei einer Arbeitstemperatur von 350°C erreicht werden.

Eine weitere Erhöhung des erreichbaren Eigenschaftsniveaus von Rohr- Teilen kann bei einer Verwendung einer erfindungsgemäßen Legierung erreicht werden, wenn eine oder mehrere der Einzelkonzentrationen und Summengehalte der Elemente in Gew.-% von:

| | | |
|---|---|---|
| Mn | = MIN 0.15 | MAX 0.4 |
| Co + Cu + W | | = MAX 0.24 |
| S | | = MAX 0.0008 |
| S + P | | = MAX 0.005 |
| O | | = MAX 0.0011 |
| Si | = MIN 0.1 | MAX 0.2 |
| Al | = MIN 0.005 | MAX 0.018 |
| Ca + Mg | = MIN 0.0001 | MAX 0.0006 |
| Ti + Nb + Ta + Zr + Hf | = MIN 0.001 | MAX 0.008 |
| As + Bi + Sb + Sn + Zn + B | | = MAX 0.01 |
| N + H | | = MAX 0.008 |

gegeben sind.

Mit Vorteil wird die Legierung mittels pfannenmetallurgischer Verfahren und/oder unter Verwendung des ESU-Prozesses und/oder des Vakuum-Lichtbogenofen-Prozesses hergestellt, weil diese Herstellung auch eine Seigerung im Block minimiert und somit die Voraussetzung für im Wesentlichen gleiche Materialeigenschaften in Längs- und Querrichtung des Teiles schafft.

Das weitere Ziel der Erfindung wird bei einem Rohr bauteil für Wärmetauscher von Polyethylen-Hochdruckanlagen gemäβ Anspruch 4 erreicht.

Unter Nutzung der hohen Materialfestigkeit kann die Wandstärke der

Rohrbauteile verringert werden, weil die 0.2% Streckgrenze bei Raumtemperatur und bei einer Arbeitstemperatur von 320°C wesentlich beabstandet vom Festigkeitswert ist und dadurch eine hohe Sicherheit des Rohr- Bauteiles gegen Trennbruch vorliegt. Dünnere Wandstärken, beispielsweise eines Wärmetauschers, bewirken auch einen höheren spezifischen Wärmedurchgang, so dass der Reaktor mit wesentlich verminderter Dimension die gleiche Leistung erbringt oder bei gleicher Größe der Reaktor eine höhere Leistung aufweist. Von besonderer Bedeutung ist dabei das "Leck vor *Bruch*"-Kriterium.

Erfindungsgemäß ist dabei vorgesehen, dass folgende mechanische Eigenschaftswerte gemessen in Richtung der Längserstreckung und/oder quer zur Längserstreckung des R o h r- Bauteils vorliegen:

| | |
|---|---|
| Bruchdehnung A5 | > 16/14% |
| Bruchdehnung A4 | > 18/16% |
| Brucheinschnürung Z | > 55 /45% |
| Kerbschlagzähigkeit AV (RT) | > 80 / 60J |
| Kerbschlagzähigkeit AV (-40°C) | > 50 /40J |

Wenn das Rohr- Bauteil, als Rohr-Wärmetauscher i n Polyethylen-Hochdruckanlagen, auf eine Zugfestigkeit Rm des Werkstoffes von größer 1170 N/mm² vergütet ist, dieses eine 0.2% Streckgrenze von größer 1060 N/mm² aufweist und eine 0.2% Streckgrenze bei 320°C von größer 9 2 0 N/mm² hat, ist eine weitere Verringerung der Wandstärke von Hochdruckkomponenten möglich, was wesentliche anlagentechnische, aber auch reaktionskinetische Vorteile erbringen kann.

Nach der Erfindung sind die mechanischen Eigenschaftswerte dieses vorgenannten höherfesten Werkstoffes gemessen in Richtung Längserstreckung und quer zur Längserstreckung des Rohr- Bauteiles:

| | |
|---|---|
| Bruchdehnung A5 | > 15/14% |
| Bruchdehnung A4 | > 17/16% |
| Brucheinschnürung Z | > 55/45% |
| Kerbschlagzähigkeit AV (RT) | > 80 / 60J |
| Kerbschlagzähigkeit AV (-40°C) > | 50 / 35J |

Besonders hohe Sicherheit gegen Versagen, insbesondere gegen ein Auftreten eines Trennbruches wird erreicht mit einem Verhältniswert des Werkstoffes von 0.2% Streckgrenze gebrochen durch Zugfestigkeit von kleiner 0.94, vorzugsweise von kleiner 0.92.

Erfindungsgemäß bevorzugt ist das Rohr- Bauteil mit einer Rissbruchzähigkeit J_{1C} des Werkstoffes von größer 150 kJ/m² gemessen nach ASTM - E 813.

Ein wesentlicher Bestandteil d e s Rohrbauteiles der Erfindung ist eine Wahl bzw. Einstellung des aktuellen Spannungsintensitätsfaktors zur Erfüllung des "Leck vor Bruch"-Kriteriums bei hohem Innendruck.

Anhand von Untersuchungsergebnissen soll die Erfindung näher weiter dargelegt werden.

Aus Tab. 1 geht die chemische Zusammensetzung von zwei erfindungsgemäß verwendeten Werkstoffen hervor. Die Schmelzen wurden pfannenmetallurgisch behandelt und jeweils zu Elektroden gegossen. Der Block der Charge H 75142 wurde im Vakuum-Lichtbogenofen umgeschmolzen und in einer Langschmiedemaschine 5.85-fach zu einem Stab mit einem Durchmesser von 200mm φ weiterverformt, aus welchem Stab Rohre für einen Wärmetauscher eines Polyethylen-Reaktors hergestellt wurden. Die thermische Vergütung des Rohrwerkstoffes erfolgte auf eine Festigkeit Rm von etwa Rm 1250 MPa.

Der Block der Charge G 53227 wurde nach dem ESU-Verfahren hergestellt. Die Weiterverarbeitung zu Wärmetauscherrohren erfolgte gleich wie beim VLBO- Block.

Fig. 1 zeigt die Stellen vom bearbeiteten Stab 1 mit einem Durchmesser von 190mm ∅, von welchen die Proben entnommen wurden. Es bedeuten : 2 = Zugproben, 3 = Kerbschlagproben, 4 = Sonderproben.

In Tab. 2 sind die gemessenen mechanischen Kennwerte des Werkstoffes vom Stabmaterial angeben.

Die Angabe "ZVF" steht für Zugversuch mit Feindehnungsmessung, jene "ZVW" steht für Warmzugversuch bei 320°C. Die Angabe "KR" weist auf eine Kerbschlagzähigkeitsprüfung bei Raumtemperatur hin, jene mit "KK" bedeutet Kerbschlagzähigkeitswerte bei erniedrigter Temperatur, im gegebenen Fall -23°C. Um den hohen Sicherheitsanforderungen Rechnung zu tragen, wurde die Kerbschlagzähigkeit des Werkstoffes mittels dreier Proben geprüft.

Die Bezeichnung A5 steht für die verwendete Probenlänge und zwar 5x dem Probendurchmesser.

Die Tab. 2 zeigt im Vergleich der Messwerte die erfindungsgemäße Verbesserung der Materialeigenschaften und im Vergleich mit dem Stand der Technik dem Fachmann den technischen Fortschritt betreffend die Steigerung des Eigenschaftsniveaus von Werkstoffen für Hochdruckkomponenten, insbesondere Rohr-Wärmetauscher für Anlagen der chemischen Industrie.

Die Wirkmechanismen, die zu den erfindungsgemäßen Verbesserungen der Eigenschaften des hochvergüteten Werkstoffes führen, wurden durch umfangreiche Untersuchungen bestätigt.

Dazu zeigt Fig. 2 eine Abhängigkeit der 0.2% Dehnung von der Summenkonzentration der Elemente (Co + Cu + W), Fig. 3 Bruchdehnungswerte des vergüteten Werkstoffes in Abhängigkeit von der Summenkonzentration der enthaltenden Elemente (As + Bi + Sb + Sn + Zn + B).

Aus Fig. 2 ist deutlich eine sprunghafte Erhöhung der 0.2% Dehnwerte des Materials ersichtlich, wenn dieses erhöhte Werte der Konzentrationen von (Co + Cu + W) aufweist.

Eine Verringerung der Bruchdehnung ist mit erhöhten Gehalten von (As + Bi + Sb + Sn + Zn + B) verbunden.

**Tabelle . 1**

| | | |
|---|---|---|
| Chemische Elemente | H75142 | G53227 |
| C: | 0,25 | 0,23 |
| Cr: | 1,27 | 1,37 |
| Mo: | 0,43 | 0,43 |
| Ni: | 3,43 | 3,42 |
| V: | 0,10 | 0,093 |
| | | |
| Mn: | 0,31 | 0,32 |
| Co: | 0,05 | 0,02 |
| Cu: | 0,02 | 0,02 |
| W: | 0,02 | 0,05 |
| Co+Cu+W: | 0,09 | 0,09 |
| S: | 0.0005 | 0,0006 |
| P: | 0,003 | 0,003 |
| S+P: | 0,0035 | 0.0036 |
| O: | 0,0009 | 0,0011 |
| Si: | 0.19 | 0,18 |
| Al: | 0,014 | 0,011 |
| Ca: | 0,0002 | 0,0002 |
| Mg: | 0,0002 | 0,0002 |
| Ca+Mg: | 0,0004 | 0,0004 |
| Ti: | 0,001 | 0,001 |
| Nb: | 0,001 | 0,001 |
| Ta: | 0.002 | 0.002 |
| Zr: | 0,002 | 0,002 |
| Hf: | -- | -- |
| Ti+Nb+Ta+Zr+Hf: | 0.006 | 0.006 |
| As: | 0,0032 | 0,0029 |
| Bi: | 0,0005 | 0,0005 |
| Sb: | 0,0005 | 0,0007 |
| Sn: | 0,004 | 0,0036 |
| Zn: | 0,0005 | 0,0017 |
| B: | 0,0005 | 0,0005 |
| As+Bi+Sb+Sn+Zn+B: | 0,0092 | 0,0099 |
| N: | 0,0045 | 0,0081 |
| H: | 0,00005 | 0,00008 |
| N+H: | 0,00455 | 0,00818 |

**Tabelle . 2**

| | ESU G53227 | VLBO H75142 |
|---|---|---|
| *ZVF- außen* / *längs* | | |
| Rp0,2 [MPa] | 1157 | 1158 |
| Rm [MPa] | 1258 | 1267 |
| Rp0.2/Rm | 0,920 | 0,914 |
| A5[%] | 16 | 17 |
| Z[%] | 63 | 66 |
| *ZVF-Innen*/*längs* | | |
| Rp0,2 [MPa] | 1159 | 1190 |
| Rm[MPa] | 1259 | 1284 |
| Rp0,2/Rm | 0,921 | 0,927 |
| A5 [%] | 16 | 16 |
| Z[%] | 66 | 68 |
| *ZVF- außen* / *quer* | | |
| Rp0,2 [MPa] | 1170 | 1163 |
| Rm [MPa] | 1270 | 1275 |
| Rp0,2/Rm | 0,821 | 0,912 |
| A5[%] | 15 | 16 |
| Z[%] | 53 | 63 |
| *ZVF- Innen* / *quer* | | |
| Rp0,2 [MPa] | 1134 | 1144 |
| Rm [MPa] | 1245 | 1246 |
| Rp0,2/Rm | 0,911 | 0.918 |
| A5 [%] | 14 | 15 |
| Z [%] | 57 | 59 |
| *ZVW 320°C - außen* / *längs* | | |
| Rp0,2 [MPa] | 987 | 995 |
| Rm [MPa] | 1126 | 1144 |
| A5[%] | 18 | 19 |
| Z[%] | 70 | 69 |
| *ZVW 320°C -Innen* /*längs* | | |
| Rp0,2 [MPa] | 1028 | 1025 |
| Rm [MPa] | 1154 | 1162 |
| A5 [%] | 17 | 20 |
| Z[%] | 71 | 69 |
| *KR -RT [J]* | | |
| außen / längs | 89/100/97 | 97/105/109 |
| Innen / längs | 91/92/90 | 95/93/96 |
| | | |
| außen / quer | 86/83/83 | 99/88/92 |
| innen / quer | 82/85/82 | 95/93/85 |
| *KK - 23°C [J]* | | |
| außen / längs | 64/70/68 | 69/72/79 |
| Innen / längs | 60/651/57 | 79/18/81 |
| | | |
| außen / quer | 56/65/64 | 76/75/75 |
| Innen / quer | 55/51/55 | 69/74/77 |

## Patentansprüche

1. Verwendung einer Eisenbasislegierung als Werkstoff für Rohrbauteile für Rohr-Wärmetauscher in Polyethylen-Hochdruckanlagen, enthaltend die Hauptlegierungselemente in Gew.-% von:
| | | | |
|---|---|---|---|
| Kohlenstoff (C) | 0.22 | bis | 0.29 |
| Chrom (Cr) | 1.1 | bis | 1.5 |
| Molybdän (Mo) | 0.3 | bis | 0.6 |
| Nickel (Ni) gegebenenfalls | 3.3 | bis | 3.7 |
| Vanadin (V) | 0.05 | bis | 0.15 |
weiters sulfid- und oxidbildende sowie Begleit- und Verunreinigungs-Elemente, wobei deren Einzelkonzentrationen und Summengehalte für gleichartig wirkende Elementengruppen Werte in Gew.-% ausweisen und zwar:
- im Mischkristall einlagerbare Elemente:
| | | | |
|---|---|---|---|
| Mangan (Mn) | | = MIN 0.15 | MAX 0.5 |
| Cobalt (Co) | | | |
| Kupfer (Cu) | Co + Cu + W | | = MAX 0.31 |
| Wolfram (W) | | | |
- Verunreinigungselemente:
| | | |
|---|---|---|
| | Schwefel (S) | = MAX 0.003 |
| | Phosphor (P) | = MAX 0.005 |
| | Schwefel (S) + Phosphor (P) S + P | = MAX 0.006 |
| | | = MAX 0.0038 |
- Sauerstoff (O)
- Oxidbildende Elemente:
| | |
|---|---|
| Silicium (Si) | = MIN 0.1 MAX 0.25 |
| Aluminium (Al) | = MIN 0.008 MAX 0.02 |
| Calzium (Ca) | = MIN 0.0001 MAX 0.0008 |
| Magnesium (Mg) | = MIN 0.0001 MAX 0.0006 |
| Calzium (Ca) + Magnesium (Mg) Ca + Mg = MAX 0.0008 | |
- Monokarbidbildende Elemente:
| | | |
|---|---|---|
| Titan (Ti) | | |
| Niob (Nb) | | |
| Tantal (Ta) | Ti + Nb + Ta + Zr + Hf | = MAX 0.01 |
| Zirkon (Zr) | | |
| Hafnium (Hf) | | |
- Korngrenzen-Belegungselemente:
Arsen (As)
Wismuth (Bi)
Antimon (Sb) As + Bi + Sb + Sn + Zn + B = MAX 0.015 Zinn (Sn)
Zink (Zn)
Bor (B)
- Gase:
| | | |
|---|---|---|
| Stickstoff (N) | | |
| Wasserstoff (H) | N + H | = MAX 0.01 |
| | vorzugsweise | = MAX 0.008 |
- Rest Eisen (Fe)

2. Verwendung einer Eisenbasislegierung nach Anspruch 1 mit einer oder mehreren der Einzelkonzentrationen und Summengehalten der Elemente in Gew.-% von:
| | | |
|---|---|---|
| Mn | = MIN 0.15 | MAX 0.4 |
| Co+Cu+W | | = MAX 0.24 |
| S | | = MAX 0.0008 |
| S + P | | = MAX 0.005 |
| O | | = MAX 0.0011 |
| Si | = MIN 0.1 | MAX 0.2 |
| Al | = MIN 0.005 | MAX 0.018 |
| Ca + Mg | | MAX 0.0006 |
| Ti + Nb + Ta + Zr + Hf | = MIN 0.001 | MAX 0.008 |
| As + Bi + Sb + Sn + Zn + B | | = MAX 0.01 |
| N + H | | = MAX 0.008 |

3. Verwendung einer Eisenbasislegierung nach einem der Ansprüche 1 oder 2, **dadurch gekennzeichnet, dass** der Werkstoff mit einem Verformungsgrad von größer 4.1-fach warmumgeformt ist.

4. Rohrbauteil für Wärmetauscher von Polyethylen-Hochdruckanlagen, gebildet unter Verwendung einer Eisenbasislegierung gemäß einem der vorgeordneten Ansprüche, welches Bauteil auf eine Zugfestigkeit Rm des Werkstoffes von größer 1100 N/mm² vergütet ist, eine 0,2% Streckgrenze von größer 1000 N/mm² aufweist und eine 0,2% Streckgrenze bei 320°C von größer 880 N/mm² hat
| | |
|---|---|
| Rm (RT) | > 1100 N/mm² |
| Rp 0.2 (RT) | > 1000 N/mm² |
| Rp 0.2 (320°C) | > 880 N/mm² |

5. Rohrbauteil für Wärmetauscher von Polyethylen-Hochdruckanlagen, gebildet unter Verwendung einer Eisenbasislegierung gemäß einem der Ansprüche 1-3, welches Bauteil auf eine Zugfestigkeit Rm des Werkstoffes von größer 1170 N/mm² vergütet ist, eine 0,2% Streckgrenze von größer 1060 N/mm² aufweist und eine 0.2% Streckgrenze bei 320°C von größer 920 N/mm² hat
| | |
|---|---|
| Rm(RT) | > 1170 N/mm² |
| Rp 0.2 (RT) | > 1060 N/mm³ |
| Rp 0.2 (320°C) | > 920 N/mm² |

6. Rohrbauteil nach Anspruch 4, mit den mechanischen Eigenschaftswerten des Werkstoffes gemessen in Richtung Längserstreckung und quer zur Längserstreckung des Bauteiles von:
| | |
|---|---|
| Bruchdehnung A 5 | > 16/14% |
| Brucheinschnorung Z | > 55/45% |
| Kerbschlagzähigkeit AV (RT) | > 80/60J |
| Kerbschlagzähigkeit AV (-40°C) | > 50 / 40J |

7. Rohrbauteil 1 nach Anspruch 5 mit den mechanischen Eigenschaftswerten des Werkstoffes gemessen in Richtung Längserstreckung und quer zur Längserstreckung des Bauteiles von:
| | |
|---|---|
| Bruchdehnung A 5 | > 15/14% |
| Brucheinschnürung Z | > 55 /45% |
| Kerbschlagzähigkeit AV (RT) | > 80 / 60J |
| Kerbschlagzähigkeit AV (-40°C) > | 50 / 35J |

8. Rohrbauteil nach einem der Ansprüche 4 bis 7 mit einem Verhältniswert des Werkstoffes von 0,2 % Streckgrenze gebrochen durch Zugfestigkeit von kleiner 0.94, vorzugsweise von kleiner 0.92 Rp_{0.2} < 0.94, vorzugsweise < 0.92 Rm

9. Rohrbauteil nach einem der Ansprüche 4 bis 8 mit einer Rissbruchzähigkeit J_{1C} des Werkstoffes von größer 150 kJ/m² gemessen nach ASTM - E 813 J_{1C} > 150 kJ/m²

10. Rohrbauteil nach einem der Ansprüche 4 bis 9, bei welchem das "Leck vor Bruch"-Kriterium erfüllt ist, dh. dass der aktuelle Spannungsintensitätsfaktor kleiner ist als der kritische Spannungsintensitätsfaktor des Rohrwandwerkstoffes.

## Claims

1. The use of an iron based alloy for pipe components for tubular heat exchangers in polyethylene high pressure plants, containing the main alloying elements in percent by weight of:
| | | | |
|---|---|---|---|
| carbon (C) | 0.22 | to | 0.29 |
| chromium (Cr) | 1.1 | to | 1.5 |
| molybdenum (Mo) | 0.3 | to | 0.6 |
| nickel (Ni) | 3.3 | to | 3.7 |
| optionally | | | |
| vanadium (V) | 0.05 | to | 0.15, |
moreover sulphide and oxide forming elements as well as accompanying and impurity elements, wherein their individual concentrations and summation contents for similarly acting groups of elements have values in % by weight, to wit:
- elements dispersible in mixed crystal:
| | | | |
|---|---|---|---|
| manganese (Mn) | | = 0.15 in minimum | 0.5 in maximum |
| cobalt (Co) | | | |
| copper (Cu) | Co + Cu + W | | = 0.31 in maximum |
| tungsten (W) | | | |
- impurity elements:
| | | |
|---|---|---|
| sulphur (S) | | = 0.003 in maximum |
| phosphor (P) | | = 0.005 in maximum |
| sulphur (S) + phosphor (P) | S + P | = 0.006 in maximum |
- oxygen (O)
- oxide forming elements:
| | | | |
|---|---|---|---|
| silicon (S) | | = 0.1 in minimum 0.25 in maximum | |
| aluminium (Al) | | = 0.008 in minimum 0.02 in maximum | |
| calcium (Ca) | | = 0.0001 in minimum 0.0008in maximum | |
| magnesium (Mg) | | = 0.0001 in minimum 0.0006in maximum | |
| calcium (Ca) + magnesium (Mg) | Ca + Mg | | = 0.0008in maximum |
- mono-carbide forming elements:
| | | |
|---|---|---|
| titanium (Ti) | | |
| niobium (Nb) | | |
| tantalum (Ta) | Ti + Nb + Ta + Zr +Hf | = 0.01 in maximum |
| zirconium (Zr) | | |
| hafnium (Hf) | | |
- grain boundary occupancy elements:
| | | |
|---|---|---|
| arsenic (As) | | |
| bismuth (Bi) | | |
| antimony (Sb) | As + Bi + Sb + Sn + Zn + B | = 0.015 in maximum |
| tin (Sn) | | |
| zinc (Zn) | | |
| boron (B) | | |
- gases:
| | | |
|---|---|---|
| nitrogen (N) | | |
| hydrogen (H) | N + H | = 0.01 in maximum |
| | preferably | = 0.008 in maximum |
- the rest being iron (Fe).

2. The use of an iron based alloy according to claim 1, with one or several ones of the individual concentrations and summation contents of the elements in % by weight of:
| | | |
|---|---|---|
| Mn | = 0.15 in minimum | 0.4 in maximum |
| Co + Cu + W | | = 0.24 in maximum |
| S | | = 0.0008 in maximum |
| S + P | | = 0.005 in maximum |
| O | | = 0.0011 in maximum |
| Si | = 0.1 in minimum | 0.2 in maximum |
| Al | = 0.005 in minimum | 0.018 in maximum |
| Ca + Mg | | 0.0006in maximum |
| Ti + Nb + Ta + Zr + Hf | = 0.001 in minimum | 0.008 in maximum |
| As + Bi + Sb + Sn + Zn + B | | =0.01 in maximum |
| N + H | | = 0.008 in maximum. |

3. The use of an iron based alloy according to any of claims 1 or 2, **characterised in that** the material is hot reshaped with a deformation degree greater than 4.1 fold.

4. A pipe component for heat exchangers of polyethylene high pressure plants formed with the use of an iron based alloy according to any of the preceding claims, which component is tempered to a yield strength Rm of the material of greater than 1100 N/mm², a 0.2% tensile yield strength of greater than 1000 N/mm² and a 0.2% tensile yield strength at 320°C of greater than 880 N/mm²
| | |
|---|---|
| Rm (AT) | > 1100 N/mm² |
| Rp 0.2 (AT) | > 1000 N/mm² |
| Rp 0.2 (320°C) | > 880 N/mm². |

5. A pipe component for heat exchangers of polyethylene high pressure plants formed with the use of an iron based alloy according to any of claims 1-3, which component is tempered to a yield strength Rm of the material of greater than 1170 N/mm², a 0.2% tensile yield strength of greater than 1060 N/mm² and a 0.2% tensile yield strength at 320°C of greater than 920 N/mm²
| | |
|---|---|
| Rm (AT) | > 1170 N/mm² |
| Rp 0.2 (AT) | > 1060 N/mm² |
| Rp 0.2 (320°C) | > 920 N/mm². |

6. Pipe component according to claim 4, comprising the mechanical properties of the material, when measured in longitudinal direction and in transversely to the longitudinal direction of the part, of:
| | |
|---|---|
| elongation at rupture A 5 > | 16 / 14% |
| reduction of area when breaking Z | > 55 / 45% |
| impact value AV (AT) | > 80 / 60J |
| impact value AV (-40°C) | > 50 / 40J. |

7. Pipe component according to claim 5, comprising the mechanical property values of the material, when measured in direction of longitudinal extension and in transversely to the direction longitudinal extension of the part, of:
| | |
|---|---|
| elongation at rupture A 5 | > 15 / 14% |
| reduction of area when breaking Z | > 55 / 45% |
| impact value AV (AT) | > 80 / 60J |
| impact value AV (-40°C) | > 50 / 35J. |

8. Pipe component according to any of claims 4 to 7, comprising a ratio value of the material of 0.2% tensile yield strength divided by tensile strength of smaller than 0.94, preferably of smaller than 0.92
| | |
|---|---|
| $\frac{{Rp}_{0.2}}{Rm}$ | < 0.94, preferably < 0.92 |

9. Pipe component according to any of claims 4 to 8, having a fissure fracture toughness J_{1C} of the material of greater than 150 kJ/m², measured according to ASTM - E 813
J_{1C}> 150 kJ/m².

10. Pipe component according to any of claims 4 to 9, in which the "leakage before rupture" criterion is fulfilled, i.e. that the actual stress intensity factor is smaller than the critical stress intensity factor of the pipe wall material.

## Revendications

1. Utilisation d'un alliage à base de fer comme un matériau pour des composants tubulaires pour des échangeurs tubulaires de chaleur dans des installations à haute pression de polyéthylène, contenant les éléments principaux d'alliage en % en poids de:
| | | | |
|---|---|---|---|
| carbone (C) | 0,22 | à | 0,29 |
| chrome (Cr) | 1,1 | à | 1,5 |
| molybdène (Mo) | 0,3 | à | 0,6 |
| nickel (Ni) | 3,3 | à | 3,7 |
| le cas échéant | | | |
| vanadium (V) | 0,05 | à | 0,15 |
de plus des éléments qui forment de sulfure et d'oxyde ainsi que d'accompagnement et d'impureté, dont les concentrations individuels et les teneurs cumulés pour des groupes d'éléments agissant d'une manière similaire ont des valeurs en % en poids à savoir :
- les éléments à déposer dans un cristal mixte :
| | | |
|---|---|---|
| manganèse (Mn) | = 0,15 en minimum | 0,5 en maximum |
| cobalt (Co) | | |
| cuivre (Cu) | Co + Cu + W | = 0,31 en maximum |
| tungstène (W) | | |
- les éléments d'impureté :
| | |
|---|---|
| soufre (S) | = 0,003 en maximum |
| phosphore (P) | = 0,005 en maximum |
| soufre (S) + phosphore (P) S + P | = 0,006 en maximum |
| | = 0,038 en maximum |
- l'oxygène (O)
| | | |
|---|---|---|
| silicium (S) | = 0,1 en minimum | 0,25 en maximum |
| aluminium (Al) | = 0,008 en minimum | 0,02 en maximum |
| calcium (Ca) | = 0,0001 en minimum | 0,0008en maximum |
| magnésium (Mg) | = 0,0001 en minimum | 0,0006en maximum |
| calcium (Ca) + magnésium | (Mg) Ca ± Mg | = 0,0008en maximum |
- les éléments formant un mono carbure :
| | | |
|---|---|---|
| titane (Ti) | | |
| niobium (Nb) | | |
| tantale (Ta) | Ti + Nb + Ta + Zr +Hf | = 0,01 en maximum |
| zircon (Zr) | | |
| hafnium (Hf) | | |
- les éléments d'occupation des joints des grains :
| | | |
|---|---|---|
| arsenic (As) | | |
| bismuth (Bi) | | |
| antimoine (Sb) | As + Bi + Sb + Sn + Zn + B | = 0,015 en maximum |
| étain (Sn) | | |
| zinc (Zn) | | |
| bore (B) | | |
- les gazes:
| | | |
|---|---|---|
| azote (N) | | |
| hydrogène (H) | N + H | = 0,01 en maximum |
| | de préférence | = 0,008 en maximum |
- le reste étant de fer (Fe).

2. Utilisation d'un alliage à base de fer selon la revendication 1, comprenant les concentrations individuels et les teneurs cumulés des éléments en % en poids de :
| | | |
|---|---|---|
| Mn | = 0,15 en minimum | 0,4 en maximum |
| Co + Cu + W | | = 0,24 en maximum |
| S | | = 0,0008 en maximum |
| S + P | | = 0,005 en maximum |
| O | | = 0,0011 en maximum |
| Si | = 0,1 en minimum | 0,2 en maximum |
| Al | = 0,005 en minimum | 0,018 en maximum |
| Ca + Mg | | 0,0006en maximum |
| Ti + Nb + Ta + Zr + Hf | = 0,001 en minimum | 0,008 en maximum |
| As + Bi + Sb + Sn + Zn + B | | = 0,01 en maximum |
| N + H | | = 0,008 en maximum. |

3. Utilisation d'un alliage à base de fer selon une quelconque des revendications 1 ou 2 **caractérisé en ce, que** le matériau est transformé à chaud avec un dégrée de déformation de plus de 4,1 fois.

4. Composant tubulaire pour des échangeurs de chaleur des installations à haute pression de polyéthylène formé en utilisant un alliage à base de fer selon une quelconque des revendications précédentes, ledit composant étant amélioré à une résistance à la traction Rm du matériau de plus de 1100 N/mm², présente une limite d'étirage 0,2% de plus de 1000 N/mm² et a une limite d'étirage 0,2% à 320°C de plus de 880 N/mm²
| | |
|---|---|
| Rm (TA) | > 1100 N/mm² |
| Rp 0,2 (TA) | > 1000 N/mm² |
| Rp 0,2 (320°C) | > 880 N/mm². |

5. Composant tubulaire des installations à haute pression de polyéthylène formé en utilisant un alliage à base de fer selon une quelconque des revendications 1 - 3, ledit composant étant amélioré à une résistance à la traction Rm du matériau de plus de 1170 N/mm², présente une limite d'étirage 0,2% de plus de 1060 N/mm² et a une limite d'étirage 0,2% à 320°C de plus de 920 N/mm²
| | |
|---|---|
| Rm (TA) | > 1170 N/mm² |
| Rp 0,2 (TA) | > 1060 N/mm² |
| Rp 0,2 (320°C) | > 920 N/mm². |

6. Composant tubulaire selon la revendication 4, avec les valeurs de propriété mécanique du matériau mesurées en direction de la dimension longitudinale et transversalement à la dimension longitudinale du composant de :
| | |
|---|---|
| allongement à la rupture A 5 | > 16 / 14% |
| striction à la rupture Z | > 55 / 45% |
| résilience AV (TA) | > 80 / 60J |
| résilience AV (-40°C) | > 50 / 40J. |

7. Composant tubulaire selon la revendication 5, avec les valeurs de propriété du matériau mesurées en direction de la dimension longitudinale et transversalement à la dimension longitudinale du composant de :
| | |
|---|---|
| allongement à la rupture A 5 | > 15 / 14% |
| striction à la rupture Z | > 55 / 45% |
| résilience AV (TA) | > 80 / 60J |
| résilience AV (-40°C) | > 50 / 35J. |

8. Composant tubulaire selon une quelconque des revendications 4 à 7, avec une valeur de relation du matériau de la limite d'étirage 0,2% divisée par la résistance à la traction de moins de 0,94, de préférence de moins de 0,92
| | |
|---|---|
| Rp_{0,2} Rm | < 0,94, de préférence < 0,92. |

9. Composant tubulaire selon une quelconque des revendications 4 à 8, avec une ténacité à la rupture par criquage J_{1C} du matériau de plus de 150 kJ/m² mesuré selon ASTM - E 813
J_{1C} > 150 kJ/m².

10. Composant tubulaire selon une quelconque des revendications 4 à 9, avec lequel le critère de « fuite avant la rupture » est accompli, ça veut dire que le facteur actuel d'intensité de tension est plus petit que le facteur critique d'intensité de tension du matériau de cloison de tube.
